# FASCICULE DE BREVET EUROPEEN

(11) **EP 0 282 380 B1**
(45) Date de publication et mention de la délivrance du brevet: **23.10.1991**
(21) Numéro de dépôt: 88400352.6
(22) Date de dépôt: 17.02.1988
(51) Int. Cl.: B27K 3/16, B27K 3/36

(54) **Compositions destinées au traitement du bois et procédés de traitement du bois**
Zusammensetzungen, bestimmt zur Holzbehandlung und Verfahren zur Holzbehandlung
Compositions for the treatment of wood and processes for the treatment of wood

(30) Priorité: 20.02.1987 US 17159; 17.11.1987 US 121623; 17.11.1987 US 121616
(43) Date de publication de la demande: 14.09.1988
(73) Titulaire: RHONE-POULENC CHIMIE, 92408 Courbevoie Cédex (FR)
(72) Inventeur: Gradeff, Peter S., Pottersville New Jersey 08979 (US); Davison, John F., Edison New Jersey 08817 (US)

(56) Documents cités:
- EP-A- 0 018 019
- EP-A- 0 037 224
- EP-A- 0 226 292
- CHEMICAL ABSTRACTS, vol. 80, no. 8, 25 février 1974, page 22, résumé no. 37749d, Columbus, Ohio, US; & JP-A-73 40 903 (MATSUSHITA ELECTRIC INDUSTRIAL CO., LTD) 15-06-1973
- WOOD HANDBOOK: "Wood as an engineering material", Agriculture Handbook no. 72, août 1974, chapitre 18, pages 18-1 - 18-24, Forest Products Laboratory, Forest Service, Department of Agriculture, US

## Description

La présente invention se rapporte à des procédés de traitement du bois avec une composition comprenant au moins un dérivé de lanthanide en solution aqueuse.

Il est connu que, dans l'état de la technique, les agents de protection du bois sont sous forme de formulations soit organiques soit aqueuses. Il existe deux classes principales d'agents de protection organiques, à savoir:

- 1. ―: la créosote de houille et les solutions de créosote avec des goudrons de houille ou des huiles de pétrole et
- 2. ―: les solutions d'agents de protection chimiques tels que le pentachlorophénol dissous dans un véhiculeur organique approprié.

L'un des inconvénients des agents de protection organiques est qu'ils exsudent du bois et qu'ils peuvent ensuite être lixiviés de la surface ou évaporés. Afin de compenser les pertes desdits agents de protection, il faut des rétentions initiales élevées. Dans les zones tropicales et dans les régions à fortes précipitations, l'usage des agents de protection organiques s'est révelé peu économique. Un autre inconvénient de certains agents de protection organiques est qu'ils peuvent provoquer des brûlures. En outre, les agents organiques tels que la créosote ne peuvent pas être peints et ont un aspect inesthétique. De plus, lesdits agents présentent souvent des effets secondaires toxiques.

Les agents de protection aqueux sont ceux qui contiennent les agents de protection chimiques sous forme de solutions aqueuses. Ces agents réagissent à l'intérieur du bois pour former des composés dont la solubilité peut être accrue par ajustement du pH. Lorsqu'il se produit à l'intérieur du bois des modifications chimiques conduisant à des composés de très faible solubilité, ces composés sont dits résistants à la lixiviation. Ceux qui forment des composés solubles sont dits "lixiviables".

Comme agents de protection aqueux résistant à la lixiviation et commercialisés, on peut citer: la solution de chromate de cuivre acide (ACC), la solution d'arséniate et de chormate de cuivre (CCA) et la solution d'arséniate cuivreux ammoniacal (ACA). On utilise couramment les solutions CCA. Elles forment dans le bois des composés qui sont toxiques à la fois vis-à-vis des champignons et des insectes.

Les agents de protection aqueux lixiviables comprennent les mélanges de chlorure et de chromate de zinc, de phénol, arséniate et fluorure de chrome et des composés du bore. Les agents de protection aqueux lixiviables ne peuvent être employés que pour le traitement des bois utilisés à l'intérieur ou qui ne sont pas exposés à des conditions de lixiviation sévères.

L'utilisation d'agents de protection aqueux présente de nombreux avantages: propreté, possibilité de peindre le bois traité, absence d'odeur et, lorsqu'ils sont appliqués correctement, protection plus durable du bois.

L'ouvrage "Book of Standards" (1986) de l'Association "American Wood Preserver's Association" définit et décrit aux pages 1978 et 1979 les techniques, bien connues, d'application des compositions traitantes pour le bois. Parmi les techniques courantes, on peut citer le traitement sous pression, le traitement sous vide et les traitements de surface tels que immersion, pulvérisation ou application à la brosse.

Ces méthodes conduisent au résultat désiré en appliquant sur le bois des compositions ayant des propriétés de protection du bois. La description des méthodes de traitement du bois décrites dans ces pages et tout au long du livre "Book of Standards" est incorporée par référence dans la présente demande.

Les caractéristiques essentielles du traitement sous pression sont:

- 1. ―: le bois est entouré d'une solution de l'agent de protection dans un réacteur fermé;
- 2. ―: une pression hydrostatique est appliquée par des moyens mécaniques pour faire pénétrer de force la solution dans les fibres du bois remplaçant l'air ou l'eau présents dans le bois ou pénétrant dans tous les espaces vides. Il est habituel d'abaisser la pression à 26 mm de mercure pour éliminer l'air contenu dans les cellules du bois. Lorsqu'on utilise une solution de CCA pour imprégner le bois, le CCA réagit à l'intérieur du bois en réduisant les sucres pour former un mélange de sels insolubles.

Le brevet US-A-2565175 de HAGER décrit un procédé de traitement du bois utilisant des agents de protection spécifiques en combinaison avec des méthodes spécifiques et des conditions de pénétration et de répartition de ces agents de protection à l'intérieur du bois. L'un des agents de protection est le CCA, auquel on ajoute de l'ammoniaque pour rendre alcaline la solution traitante. L'addition de l'ammoniaque empêche la fixation rapide de l'agent de protection dans le bois. Selon la méthode décrite par HAGER, on introduit l'agent de protection dans le bois et l'on veille à ce qu'il ne sèche pas durant une période pendant laquelle il ne se produit pas de fixation de l'agent de protection qui diffuse alors à travers les parois cellulaires. Ensuite, on sèche le bois.

Le brevet US-A-4325993 de SCHRODER décrit un procédé pour protéger le bois contre l'attaque des organismes vivants, par exemple champignons et insectes. Le procédé peut comprendre une ou deux étapes. Dans le procédé à deux étapes, il y a une étape fongicide qui consiste à introduire une solution de cuivre dans le bois et une étape insecticide qui consiste à y introduire une solution chrome-arsenic.

A propos des méthodes de traitement du bois, on citera encore l'ouvrage "Wood Handbook: Wood as an engineering material", Agriculture Handbook n° 72, août 1974, chapitre 18, pages 18-1 à 18-24.

L'un des inconvénients d'utiliser le CCA est qu'il ne se fixe pas complètement dans le bois. Il peut se former dans la solution mise en oeuvre de la boue provenant du bois, de la corrosion ou des impuretés contenues dans les produits chimiques utilisés pour préparer la solution. Cette boue est la cause d'un dépôt solide à la surface du bois. Ces dépôts contiennent des pourcentages variables d'arsenic et ainsi se posent des problèmes d'environnement. Ceci a été pris en considération par les normes récentes concernant le traitement du bois (AWPA 1982) (cf HARTFORD, W. "The Practical Chemistry of CCA in Service", American Wood Preserver's Association Annual Meeting, 28, 29 et 30 avril 1986, pages 1-16).

Les dérivés du lanthanide sont utilisés pour la fabrication du verre, des céramiques, des peintures, des matières plastiques et du caoutchouc. Les compositions à base de composés de lanthanide sont connues pour posséder des effets bactéricides, par exemple: des sels hydrosolubles qui comprennent un cation lanthanide et un anion carboxylate, organosulfate ou organosulfonate possédant des propriétés tensio-actives (cf. EP-A-0037224 et EP-A-0018019); des compositions comprenant du nitrate de cérium et de la sulfadiazine d'argent (BOECKX et al., BURNS VOL. Il N° 5 (1985) pages 337-342; Monafo, 3rd International Congress on Pharmacological Treatment of Burns, Milan, Italy, May 12-15, 1980, Panmainerva Med., vol 25, n° 3 (1983) pages 151-154; Bowser et al., J. Trauma, vol 21, n° 7 (1981) pages 558-563; Monafo et al., Arch. Surg. vol. 113, n° 4 (1978) pages 397-401; Monafo et al. Surgery (Saint Louis) vol 80, n° 4 (1976) pages 465-473, et les compositions comprenant de l'argent activié électriquement et du stéarate de cérium (Colmano et al., 23rd Annual Meeting of the Biophysical Society (New-York), Atlanta GA., Feb. 26-28, 1979, Biophys. J. vol 25, n° 2, part 2 (1979) page 217A).

Les dérivés du cérium sont utilisés encore:
― en solution aqueuse comme catalyseur pour réaliser une réaction de polymérisation-greffage entre des monomères vinyliques et une substance cellulosique (cf. Chemical Abstracts, vol 80, 1974, 37749 d),
― et comme agent de stabilisation pour des compositions aqueuses de protection du bois à base de CCA (cf. EP-A-0226292).

Les dérivés du cérium sont utilisés également comme additifs dans les matières plastiques pour emballages alimentaires.

L'un des objectifs de la présente invention est de fournir un nouveau procédé sans danger pour le traitement des bois avec des compositions hydrosolubles.

Un autre objectif de l'invention est de réaliser une liaison permanente des ions lanthanide avec les fibres du bois.

Un autre objectif de la présente invention est de retarder la combustion et d'empêcher la dégradation du bois due aux bactéries, aux insectes, aux champignons et aux conditions atmosphériques.

La présente invention répond aux objectifs précités ainsi qu'à d'autres exposés plus loin dans la description.

La présente invention a pour objet un procédé de traitement du bois par imprégnation à l'aide d'une composition comprenant une solution aqueuse d'un ou plusieurs dérivés de lanthanide ou d'un ou plusieurs dérivés de différents lanthanides, l'emploi simultané d'un ou plusieurs dérivés du cérium et de CCA étant exclu du domaine de la présente invention. On imprègne le bois par une ou une combinaison de plusieurs techniques connues, choisies de telle sorte que l'on obtienne le degré de pénétration souhaité selon l'utilisation envisagée et réalise une liaison permanente des ions lanthanides avec les fibres du bois. C'est ainsi que l'on inclut les traitements sous pression, sous vide, les traitements de surface, tels que immersion, pulvérisation et application à la brosse, les traitements dits "en cellule pleine", comprenant à la fois un traitement préliminaire sous vide et une imprégnation sous pression conduisant à un remplissage plus ou moins complet des cavités cellulaires, ainsi que tous les autres modes de traitement connus.

Une première variante du procédé de l'invention réside dans un traitement du bois qui consiste:
― à mettre en contact le bois avec une composition comprenant une solution aqueuse d'au moins un dérivé de lanthanide pour imprégner le bois avec lesdits dérivés,
― à laisser sécher à l'air le complexe bois-solution,
― à faire vieillir le complexe bois-solution pendant une durée suffisante pour obtenir une liaison entre l'élément lanthanide et le bois.

Une autre variante du procédé de l'invention consiste:
― à soumettre le bois à un traitement sous vide,
― à introduire une composition comprenant une solution aqueuse d'au moins un dérivé de lanthanide et à mettre en contact le bois et ladite composition pendant une durée suffisante pour obtenir une liaison entre l'élément lanthanide et le bois.

Une autre variante du procédé de l'invention réside dans un procédé de traitement du bois sous pression, caractérisé par le fait qu'il consiste:
― à immerger le bois dans une composition comprenant une solution aqueuse d'au moins un dérivé de lanthanide,
― à maintenir une pression élevée pendant une durée suffisante pour obtenir une liaison entre l'élément lanthanide et le bois.

Dans toutes les variantes des procédés de l'invention, on est conduit à une composition comprenant le bois ou les dérivés du bois et les lanthanides ou les dérivés de lanthanides.

Dans ladite composition, le lanthanide ou le dérivé de lanthanide, exprimé en oxyde de lanthanide, représentent entre environ 0,10% et environ 5,0% et, de préférence, entre environ 0,10% et environ 2,0% du poids de la composition.

Cette composition résiste à la dégradation qui se produit sur les bois, exempts de lanthanides, exposés aux organismes destructeurs du bois tels que bactéries, insectes et champignons aussi bien qu'à une pollution de l'environnement.

Selon les procédés de la présente invention, on traite le bois avec une solution aqueuse comprenant un ou plusieurs dérivés de lanthanide. On peut appliquer le traitement de protection du bois sur n'importe quelle forme ou type de bois: bois d'abattage, bois de construction, pilotis, poteaux porteurs de câbles, poteaux de clôtures, contreplaqués, lambourdes et planchers, bois pour constructions résidentielles ou commerciales, bois de construction navale, bois de charpente, fibres pour matériaux laminés, pâte à papier, tours de refroidissement, bois pour le stockage des récoltes et le transport des denrées alimentaires. Le terme "bois", tel qu'utilisé ici, n'est pas limité à la liste ci-dessus.

Les dérivés de lanthanide qui conviennent sont les lanthanides lanthane, cérium, praséodyme, néodyme, samarium, europium, gadolinium, terbium, dysprosium, holmium, erbium, thulium, ytterbium, lutétium ou leurs mélanges. Les lanthanides préférés sont le cérium, le lanthane, le praséodyme et le néodyme. Le cérium peut être à l'état trivalent ou tétravalent.

Le cation lanthanide peut être lié à un anion inorganique tel que nitrate, chlorure, sulfate, perchlorate, phosphate ou phosphonate. Le cation lanthanide peut être lié aussi à un ligand organique, tel que carboxylate d'alkyle à faible condensation en carbone, par exemple acétate, propionate, acrylate, méthacrylate, gluconate, lactate, sulfonate d'alkyle ou phosphonate d'alkyle. Les dérivés à ligands à la fois organique et inorganique conviennent aussi à la présente invention.

Les dérivés de lanthanide peuvent être utilisés seuls ou en mélange avec d'autres agents de traitement du bois, tels que agents ignifugeants, agents colorants, agents anti-craquelures, agents anti-statiques, stabilisateurs dimensionnels, agents filmogènes, agents amollissants du bois et d'autres agents biocides, tels que fongicides, bactéricides, herbicides, insecticides, algicides.

Les dérivés de lanthanide doivent être solubles dans l'eau, préférentiellement en une quantité d'au moins environ 0,1% en poids. L'usage de concentrations inférieures à 0,1% en poids n'est pas économique. Les concentrations comprises entre environ 0,1 et environ 10% sont préférées bien que des concentrations plus grandes puissent être utilisées. Les concentrations choisies entre environ 0,5 et environ 2,5% sont particulièrement préférées.

On pense que l'interaction entre l'ion lanthanide et le bois selon le procédé de l'invention est une réticulation des fibres de cellulose avec l'ion lanthanide. On pense également que l'ion lanthanide se lie avec d'autres composés du bois, tels que la lignine et la colophane qui offrent des sites actifs pour les liaisons chimiques. La liaison pourrait faire intervenir une ou plusieurs valences de l'élément lanthanide. La réticulation intervient dans une gamme de pH relativement neutres ou de pH acides (inférieurs à environ 7). L'interaction est plus rapide lors d'un traitement sous pression hydrostatique ou sous vide et plus lente lors d'un traitement de surface. On applique les compositions de sorte que le cation lanthanide pénètre dans les fibres de bois et réagisse avec les sites hydroxy ou d'autres sites actifs du bois.

La durée nécessaire pour réaliser un nombre suffisant de liaisons permanentes entre le lanthanide et le bois dépend de plusieurs facteurs, par exemple, le type de traitement, le type de bois à traiter ainsi que les conditions dans lesquelles se trouve le matériau avant le traitement.

Conformément à l'invention, on peut appliquer les dérivés de lanthanides sur le bois selon n'importe quelle méthode connue, en particulier celles décrites dans le "Book of Standards" précité.

Font également partie de l'invention les procédés de conditionnement du bois comportant des étapes préliminaires destinées à augmenter la pénétration des compositions de lanthanide dans le bois. On peut citer les étapes de séchage à l'air, en étuve, sous vide, à la vapeur ou une combinaison de celles-ci.

On peut appliquer la composition comprenant une solution aqueuse d'au moins un dérivé de lanthanide selon un traitement de surface, par exemple, immersion, pulvérisation ou application à la brosse. Le traitement peut être unique ou répété en combinaison avec d'autres agents ou en alternance avec différentes concentrations des solutions traitantes selon le degré de pénétration recherché. On peut conduire le traitement aux environs de la température ambiante ou à des températures plus élevées.

Il est également possible de mettre en oeuvre la composition comprenant une solution aqueuse d'au moins un dérivé de lanthanide dans un traitement sous vide qui peut être décomposé en deux étapes. Dans un premier temps, on soumet le bois à un traitement sous vide, puis on introduit la solution traitante sans réintroduction d'air. Il est évident que les paramètres de ce procédé peuvent varier dans de larges limites. Le bois pré-conditionné nécessite moins de temps et de vide que le bois humide. La durée ainsi que le vide dépendent de la taille ou de la forme du matériau à traiter et de la profondeur de pénétration désirée. Il en est de même en ce qui concerne la température. L'étape sous vide a pour but de vider les cellules du bois de l'humidité et de l'air qu'elles contiennent de sorte que la solution traitante à base de lanthanide puisse pénétrer avec une résistance moindre dans la cellule vide. L'effet est similaire à celui du traitement du bois sous pression. Il en est de même des résultats.

Bien que le traitement sous pression soit plus courant que le traitement sous vide, l'Association "American Wood Preserver's Association" a adopté le traitement sous vide comme méthode d'application normalisée des agents de protection du bois.

On peut également appliquer la composition comprenant une solution aqueuse d'au moins un dérivé de lanthanide selon un procédé sous pression qui peut être utilisé pour traiter du bois préalablement conditionné ou pas. Le procédé consiste à appliquer une pression hydrostatique au bois immergé dans la solution traitante à base de lanthanide. Le temps de contact peut varier largement selon l'état, le type et l'épaisseur du bois.

De préférence, le temps de contact varie entre environ 30 minutes et environ 10 heures. Bien sûr, des durées plus longues peuvent être utilisées. Le temps de contact peut être diminué lorsque l'on augmente la pression. Un temps de contact compris entre environ 3 et environ 6 heures est préféré. Il a été mis en évidence que la plupart des liaisons se forment durant l'immersion du bois dans la solution de lanthanide et que la réaction de réticulation peut se poursuivre pendant plusieurs jours après le traitement.

La pression doit être supérieure à la pression atmosphérique. A la pression atmosphérique, il n'y a pas de formation de liaisons permanentes de façon significative. Bien qu'il y ait une certaine imprégnation du bois, le dérivé déposé peut être presque totalement lixivié du bois. De préférence, la pression est choisie entre environ 10 psi (6,895 · 10⁴ Pa) et environ 300 psi (2,0684 · 10⁶ Pa) et encore plus préférentiellement entre environ 50 psi (3,4473 · 10⁵ Pa) et environ 280 psi (1,9305 · 10⁶ Pa).

Selon un mode de réalisation pratique de l'invention, le bois est immergé dans un réacteur fermé contenant une composition du dérivé de lanthanide, puis on applique une pression hydrostatique. La pression peut être appliquée, par exemple, par compression du bain à l'aide de moyens mécaniques (pompe isostatique). La pression peut être également maintenue en utilisant un ou plusieurs gaz inertes, par exemple l'azote.

La température du traitement ne doit pas excéder environ 95°C. De préférence, la température choisie est la température ambiante, à savoir entre environ 20 et environ 30°C. Pour certains traitements, une température choisie entre environ 40 et 60°C est préférée pour faciliter la pénétration et la liaison entre le cation lanthanide et les fibres de bois.

Après le traitement, la solution aqueuse est éliminée. La quantité de dérivés de lanthanide peut être ajustée et la solution résultante peut être utilisée pour le traitement d'une autre charge de bois. Le bois traité est laissé simplement à sécher. Le bois traité est résistant à la dégradation causée par les bactéries, les insectes, les champignons et les conditions atmosphériques. De plus, le traitement permet de retarder la combustion du bois. L'un des principaux avantages de l'utilisation des lanthanides est leur relative inocuité, ce qui est important durant la mise en oeuvre du procédé, la manipulation ou la lixiviation subséquente ou lorsqu'il y a formation de boues.

Dans toutes les variantes des procédés de l'invention, on met en contact le bois avec une solution traitante et il se produit une pénétration de celle-ci.

Sans, toutefois, limiter l'invention à l'interprétation qui en est faite, on pense que le terme "pénétration" n'est pas suffisant pour décrire et expliquer les résultats inattendus et supérieurs du bois traité avec les compositions aqueuses de lanthanide. La présente invention fournit une fixation permanente des éléments au bois. Par fixation permanente, également appelée liaison ou réticulation dans la présente demande, on entend que l'ion lanthanide est fixé aux fibres de telle sorte qu'il n'est plus possible qu'il soit lixivié par l'eau. Comme démontré ci-après dans les exemples, le bois traité avec les lanthanides sous pression présente une plus grande quantité d'ions lanthanide liés après le vieillissement que lorsqu'il est testé juste après le traitement. Le bois bien imprégné à la pression atmosphérique et lixivié juste après, présente des quantités, mais plutôt faibles, d'ions lanthanides liés. On a constaté que si la durée est suffisante, les lanthanides qui ont pénétré dans le bois ou l'ont imprégné vont graduellement se fixer de manière permanente dans le bois, à condition que le bois n'ait pas été exposé à une lixiviation avant sa réticulation. On peut empêcher une lixiviation prématurée en protégeant simplement le matériau traité de toute exposition au ruissellement excessif des eaux ou en recouvrant sa surface par tout moyen approprié. On pense que la quantité d'ions lanthanide (exprimée en pourcentage d'oxyde) liée au bois de manière permanente devrait être d'au moins 0,1% du poids total dans le but d'assurer un effet protecteur. Dans des conditions extrêmes, il est préférable, bien sûr, de mettre en oeuvre des quantités plus importantes, à savoir autant que le bois peut en absorber.

Les mécanismes de protection du bois traité par les lanthanides ne sont pas bien compris. Il semble qu'ils soient différents des mécanismes d'action des agents de protection classiques, les lanthanides n'étant généralement pas considérés comme toxiques.

Les exemples qui suivent décrivent des modes de réalisation particuliers de l'invention. Les exemples ne doivent pas être interprétés comme une limitation de la portée de l'invention.

### ― EXEMPLES:

### Exemple 1: traitement sous pression:

On a effectué une série d'essais de traitement sous pression au cours de laquelle on a traité du pin jaune du Sud (USA) avec des dérivés de lanthanide en utilisant un procédé connu dans l'état de la technique pour traiter le pin jaune du Sud avec le CCA. On introduit dans un appareil sous pression de petits morceaux de pin séché au four. On ajoute des compositions aqueuses contenant des dérivés de lanthanide dans l'appareil en une quantité suffisante pour immerger le bois. On maintient la pression en utilisant de l'azote. A la fin du traitement, on retire les échantillons, on les laisse s'égoutter et on les sèche à l'air.

Afin de déterminer la quantité de lanthanide lié de manière permanente au bois, on lave à l'eau courante l'échantillon de bois traité pendant 12 heures. On sèche ensuite le bois lavé, et on détermine le pourcentage de cendres mesuré après combustion de l'échantillon et calcination du résidu à 1000°C. Le pourcentage de "cendres" avant le traitement est soustrait du pourcentage de "cendres" du bois traité afin de déterminer la quantité de lanthanide lié de manière permanente.

Les études de la détérioration du bois de pin traité avec les dérivés de lanthanide montrent que l'on obtient déjà un effet bénéfique lorsque la quantité de cendres due au lanthanide est de l'ordre de 0,25%.

On met en évidence que l'échantillon est efficacement protégé contre toute décomposition et dégradation dues aux attaques de micro-organismes, des champignons et des insectes.

Les résultats sont donnés dans le tableau 1. Tous les traitements, sauf indication contraire, sont effectués à température ambiante. Le pin brut utilisé pour les tests 1-18 contient environ 0,08% de cendres. Le pin brut utilisé dans les autres tests contient environ 0,12% de cendres.

A titre de référence, on détermine le pourcentage de "cendres" d'un échantillon commercial de pin jaune du Sud traité avec le CCA.

Les résultats des tests montrent qu'il y a plus de dérivé de lanthanide lié au bois de manière permanente quand on applique une pression plutôt que lorsqu'on procède à la pression atmosphérique. En coutre, durant le vieillissement après traitement, le pourcentage de cendres augmente. Ceci indique que le processus de réticulation se poursuit sur plusieurs jours. Le tableau II illustre les avantages d'un vieillissement.

### ― Exemple 2: traitement de surface:

On traite du bois de pin jaune du Sud avec des dérivés de lanthanide par immersion, pulvérisation ou application à la brosse avec une composition comprenant une solution aqueuse d'un dérivé de lanthanide. On laisse le bois traité sécher et vieillir pendant plusieurs jours.

Pour déterminer la teneur des échantillons en ions lanthanide liés, on lixivie les échantillons à l'eau courante comme décrit dans l'exemple 1, puis on les réduit en cendres. Lorsque la lixiviation intervient juste après le traitement, les résultats montrent qu'une certaine quantité d'ions lanthanide est liée de manière permanente (cf. exemple 1, tests 5, 13, 16, 19, 22, 25). Lorsque la lixiviation intervient après la période de vieillissement de plusieurs jours ou mois après le traitement, on trouve des quantités plus importantes d'ions lanthanide liés.

### ― Exemple 3: traitement sous vide:

On place des échantillons normalisés, n'ayant subi aucun préconditionnement, dans un réacteur à deux cols, équipé d'une ampoule de coulée contenant une solution aqueuse de nitrate de cérium à 2%. Dans le réacteur, on établit une pression réduite (d'environ 2,66.10² Pa) qu'on maintient pendant 10 heures. On remplit le réacteur avec la solution de nitrate de cérium et les échantillons sont maintenus immergés pendant environ 4 heures.

Après égouttage et séchage à l'air pendant 10 heures, on lixivie l'échantillon pendant toute une nuit et on le réduit en cendres.

Les résultats montrent que le pourcentage de cérium lié de manière permanente (exprimé en CeO₂) est de 1,24%.

## Revendications

1. Procédé de traitement du bois, caractérisé par le fait qu'il consiste:
― à faire pénétrer dans le bois, préalablement conditionné ou pas, une composition comprenant une solution aqueuse d'au moins un dérivé de lanthanide, l'emploi simultané d'un dérivé de cérium et de CCA étant exclu du domaine de protection de la présente invention,
― à l'aide d'une technique ou d'une combinaison de plusieurs techniques connues, choisies de telle sorte que l'on obtienne le degré de pénétration souhaité selon l'utilisation envisagée et réalise une liaison permanente des ions lanthanide avec les fibres du bois.

2. Procédé selon la revendication 1, caractérisé par le fait que le lanthanide est le cérium, le lanthane, le praséodyme, le néodyme.

3. Procédé selon l'une des revendications 1 et 2, caractérisé par le fait que le dérivé de lanthanide est un nitrate de lanthanide.

4. Procédé selon l'une des revendications 1 à 3, caractérisé par le fait qu'elle comprend un mélange de dérivés de lanthanide ou un mélange de dérivés de différents lanthanides.

5. Procédé selon l'une des revendications 1 à 4, caractérisé par le fait qu'elle comprend un ou plusieurs composés du cérium choisis dans le groupe comprenant: Ce(NO₃)₃, Ce(NO₃)₄, CeCl₃, Ce₂(SO₄)₃, Ce(SO₄)₂, Ce(NO₃)₄, 2NH₄NO₃, acétate céreux, méthacrylate céreux, lactate céreux, propionate céreux et toluène sulfonate céreux.

6. Procédé selon l'une des revendications 1 à 5, caractérisé par le fait que la solution aqueuse comprend environ 0,1% et environ 10% en poids d'un ou plusieurs dérivés de lanthanide.

7. Procédé selon la revendication 6, caractérisé par le fait que la solution aqueuse comprend entre environ 0,5% et environ 2,% en poids d'un ou plusieurs dérivés de lanthanide.

8. Procédé selon l'une des revendications 1 à 7, caractérisé par le fait qu'il consiste:
― à mettre en contact le bois avec une composition comprenant une solution aqueuse d'au moins un dérivé de lanthanide,
― à laisser sécher à l'air le complexe bois-solution,
― à faire vieillir le complexe bois-solution pendant une durée suffisante pour obtenir une liaison entre l'élément lanthanide et le bois.

9. Procédé selon la revendication 8, caractérisé par le fait que la mise en contact du bois avec la composition traitante est faite par immersion, pulvérisation ou application à la brosse.

10. Procédé selon l'une des revendications 1 à 7, caractérisé par le fait qu'il consiste:
― à soumettre le bois à un traitement sous vide,
― à introduire une composition comprenant une solution aqueuse d'au moins un dérivé de lanthanide et à mettre en contact le bois et ladite composition pendant une durée suffisante pour obtenir une liaison entre l'élément lanthanide et le bois.

11. Procédé selon la revendication 10, caractérisé par le fait que l'on établit et maintient une pression hydrostatique après avoir mis en contact la composition traitante afin d'obtenir un plus haut degré de liaison.

12. Procédé selon l'une des revendications 1 à 7, caractérisé par le fait qu'il consiste:
― à immerger le bois dans une composition comprenant une solution aqueuse d'au moins un dérivé de lanthanide et
― à maintenir une pression élevée pendant une durée suffisante pour obtenir une liaison entre l'élément lanthanide et le bois.

13. Procédé selon la revendication 12, caractérisé par le fait que le bois est mis en contact avec la solution sous pression, ladite pression étant supérieure à la pression atmosphérique.

14. Procédé selon la revendication 13, caractérisé par le fait que la pression est comprise entre environ 10 psi (6,895 · 10⁴ Pa) et environ 300 psi (2,0684 · 10⁶ Pa).

15. Procédé selon la revendication 14, caractérisé par le fait que la pression est comprise entre environ 50 psi (3,4473 · 10⁵ Pa) et environ 280 psi (1,9305 · 10⁶ Pa).

16. Procédé selon la revendication 12, caractérisé par le fait que la durée est comprise entre environ 30 minutes et environ 10 heures.

17. Procédé selon la revendication 16, caractérisé par le fait que la durée est comprise entre environ 3 heures et environ 6 heures.

18. Procédé selon la revendication 12, caractérisé par le fait que l'immersion a lieu à une température inférieure à environ 95°C.

19. Procédé selon la revendication 18, caractérisé par le fait que l'immersion a lieu à la température ambiante.

20. Procédé selon la revendication 19, caractérisé par le fait que l'immersion a lieu entre environ 20°C et environ 30°C.

21. Procédé selon l'une des revendications 1 à 20, caractérisé par le fait qu'il conduit à une composition comprenant du bois ou des dérivés du bois et des lanthanides ou des dérivés de lanthanide, dans laquelle le lanthanide ou le dérivé de lanthanide, exprimé en oxyde de lanthanide, représente entre environ 0,1% et environ 5% du poids de la composition.

22. Procédé selon la revendication 21, caractérisé par le fait que le dérivé de lanthanide représente entre environ 0,10% et environ 2,0% du poids de la composition.

## Patentansprüche

1. Verfahren zur Behandlung von Holz, dadurch gekennzeichnet, daß es darin besteht
― in das zuvor konditionierte oder nicht-konditionierte Holz eine Zusammensetzung eindringen zu lassen, die eine wäßrige Lösung zumindest eines Lanthanidenderivats umfaßt, wobei die gleichzeitige Verwendung eines Cerderivats und von CCA aus dem Bereich der vorliegenden Erfindung ausgeschlossen ist,
― mit Hilfe einer bekannten Technik oder einer Kombination bekannter Techniken, die derart ausgewählt sind, daß man den entsprechend der in Betracht gezogenen Verwendung gewünschten Penetrationsgrad erreicht und eine permanente Bindung der Lanthanidenionen mit den Holzfasern bewerkstelligt.

2. Verfahren gemäß Anspruch 1, dadurch gekennzeichnet, daß das Lanthanid Cer, Lanthan, Praseodym oder Neodym ist.

3. Verfahren gemäß einem der Ansprüche 1 und 2, dadurch gekennzeichnet, daß das Lanthanidenderivat ein Lanthanidnitrat ist.

4. Verfahren gemäß einem der Ansprüche 1 bis 3, dadurch gekennzeichnet, daß es ein Gemisch der Derivate des Lanthanids oder ein Gemisch von verschiedenen Lanthanidenderivaten umfaßt.

5. Verfahren gemäß einem der Ansprüche 1 bis 4, dadurch gekennzeichnet, daß es eine oder mehrere Cerverbindungen, ausgewählt unter Ce(NO₃)₃, Ce(NO₃)₄, CeCl_{3,} Ce₂(SO₄)₃, Ce(SO₄)₂, Ce(NO₃)₄, 2NH₄NO₃, Cer(III)-acetat, Cer(III)-methacrylat, Cer(III)-lactat, Cer(III)-propionat und Cer(III)-toluolsulfonat umfaßt.

6. Verfahren gemäß einem der Ansprüche 1 bis 5, dadurch gekennzeichnet, daß die wäßrige Lösung zwischen etwa 0,1 und etwa 10 Gew.% eines oder mehrerer Lanthanidenderivate umfaßt.

7. Verfahren gemäß Anspruch 6, dadurch gekennzeichnet, daß die wäßrige Lösung zwischen etwa 0,5 und etwa 2 Gew.% eines oder mehrerer Lanthanidenderivate umfaßt.

8. Verfahren gemäß einem der Ansprüche 1 bis 7, dadurch gekennzeichnet, daß es darin besteht:
― das Holz mit einer eine wäßrige Lösung zumindest eines Lanthanidenderivats umfassenden Zusammensetzung in Kontakt zu bringen,
― den Holz-Lösung-Komplex an der Luft trocknen zu lassen,
― den Holz-Lösung-Komplex während einer für die Erzielung einer Bindung zwischen dem Lanthanidenelement und dem Holz ausreichenden Dauer altern zu lassen.

9. Verfahren gemäß Anspruch 8, dadurch gekennzeichnet, daß das In-Kontakt-Bringen des Holzes mit derBehandlungszusmmensetzung durch Eintauchen Zerstäuben oder Bürstenauftrag erfolgt.

10. Verfahren gemäß einem der Ansprüche 1 bis 7, dadurch gekennzeichnet, daß es darin besteht:
― das Holz einer Behandlung unter Vakuum zu unterziehen,
― eine eine wäßrige Lösung zumindest eines Lanthanidenderivats umfassende Zusammensetzung einzubringen und das Holz und diese Zusmmansetzung während einer für die Erzielung einer Bindung zwischen dem Lanthanidenelement und dem Holz ausreichenden Zeitdauer in Kontakt zu bringen.

11. Verfahren gemäß Anspruch 10, dadurch gekennzeichnet, daß man einen hydrostatischen Druck errichtet und aufrechterhält, nachdem man die Behandlungszusammensetzung in Kontakt gebracht hat, um einen höheren Bindungsgrad zu erzielen.

12. Verfahren gemäß einem der Ansprüche 1 bis 7, dadurch gekennzeichnet, daß es darin besteht:
― das Holz in eine wäßrige Lösung zumindest eines Lanthanidenderivats enthaltende Zusammensetzung eineutauchen und
― während einer für die Erzielung einer Bindung zwischen dem Lanthanidenelement und dem Holz ausreichenden Dauer einen erhöhten Druck aufrechtzuerhalten.

13. Verfahren gemäß Anspruch 12, dadurch gekennzeichnet, daß das Holz mit der Lösung unter Druck in Kontakt gebracht wird, wobei der Druck höher als Atmosphärendruck ist.

14. Verfahren gemäß Anspruch 13, dadurch gekennzeichnet, daß der Druck zwischen etwa 10 psi (6,895 · 10⁴ Pa) und etwa 300 psi (2,0684 · 10⁶ Pa) beträgt.

15. Verfahren gemäß Anspruch 14, dadurch gekennzeichnet, daß der Druck zwischen etwa 50 psi (3,4473 · 10⁵ Pa) und etwa 280 psi (1,9305⁶ · Pa) beträgt.

16. Verfahren gemäß Anspruch 12, dadurch gekennzeichnet, daß die Dauer zwischen etwa 30 Minuten und etwa 10 Stunden beträgt.

17. Verfahren gemäß Anspruch 16, dadurch gekennzeichnet, daß die Dauer zwischen etwa 3 Stunden und etwa 6 Stunden beträgt.

18. Verfahren gemäß Anspruch 12, dadurch gekennzeichnet, daß das Eintauchen bei einer Temperatur unterhalb etwa 95°C stattfindet.

19. Verfahren gemäß Anspruch 18, dadurch gekennzeichnet, daß das Eintauchen bei Raumtemperatur erfolgt.

20. Verfahren gemäß Anspruch 19, dadurch gekennzeichnet, daß das Eintauchen zwischen etwa 20° und etwa 30°C erfolgt.

21. Verfahren gemäß einem der Ansprüche 1 bis 20, dadurch gekennzeichnet, daß es zu einer Zusammenstzung führt, die Holz oder Holzderivate und Lathaniden oder Lanthanidenderivate enthält, in der das Lanthanid oder das Lanthanidenderivat, ausgedrückt als Oxid des Lanthanids, zwischen etwa 0,1 und etwa 5% des Gewichts der Zusammensetzung ausmacht.

22. Verfahren gemäß Anspruch 21, dadurch gekennzeichnet, daß das Lanthanidenderivat zwischen etwa 0,10 und etwa 2,0% des Gewichts der Zusmmnesetzung ausmacht.

## Claims

1. Process for the treatment of wood, characterised in that it consists in having a composition comprising an aqueous solution of at least one lanthanide derivative penetrate into the wood, which was previously conditioned or not conditioned, the simultaneous use of a cerium and CCA derivative being excluded from the scope of protection of the present invention,
― by means of a technique or a combination of several known techniques selected such that the desired degree of penetration is obtained depending on the intended use and a permanent bond of the lanthanide ions with the wood fibres is produced.

2. Process according to Claim 1, characterised in that the lanthanide is cerium, lanthanum, praseodymium, or neodymium.

3. Process according to one of Claims 1 and 2, characterised in that the lanthanide derivative is a lanthanide nitrate.

4. Process according to one of Claims 1 to 3, characterised in that the composition comprises a mixture of lanthanide derivatives or a mixture of different lanthanide derivatives.

5. Process according to one of Claims 1 to 4, characterised in that the composition comprises one or more cerium compounds selected from the group comprising: Ce(NO₃)₃, Ce(NO₃)₄, CeCl₃, Ce₂(SO₄)₃, Ce(SO₄)₂, Ce(NO₃)₄, 2NH₄NO₃, cerous acetate, cerous methacrylate, cerous lactate, cerous propionate and cerous toluenesulphonate.

6. Process according to one of Claims 1 to 5, characterised in that the aqueous solution comprises between about 0.1% and about 10% by weight of one or more lanthanide derivatives.

7. Process according to Claim 6, characterised in that the aqueous solution comprises between about 0.5% and about 2% by weight of one or more lanthanide derivatives.

8. Process according to one of Claims 1 to 7, characterised in that it consists in:
― bringing the wood into contact with a composition comprising an aqueous solution of at least one lanthanide derivative,
― in allowing the wood/solution complex to dry in air,
― in aging the wood/solution complex for a period sufficient for obtaining a bond between the lanthanide element and the wood.

9. Process according to Claim 8, characterised in that the contacting of the wood with the treatment composition is achieved by immersion, pulverisation or by brushing.

10. Process according to one of Claims 1 to 7, characterised in that it consists in:
― subjecting the wood to a treatment under vacuum,
― introducing a composition comprising an aqueous solution of at least one lanthanide derivative and bringing the wood into contact with said composition for a period sufficient for obtaining a bond between the lanthanide element and the wood.

11. Process according to Claim 10, characterised in that a hydrostatic pressure is established and maintained after having contacted the treatment composition so as to obtain a high degree of bonding.

12. Process according to one of Claims 1 to 7, characterised in that it consists in:
― immersing the wood in a composition comprising an aqueous solution of at least one lanthanide derivative and
― maintaining an elevated pressure for a period sufficient for obtaining a bond between the lanthanide element and the wood.

13. Process according to Claim 12, characterised in that the wood is brought into contact with the solution under pressure, said pressure being greater than atmospheric pressure.

14. Process according to Claim 13, characterised in that the pressure is between about 10 psi (6.895 × 10⁴ Pa) and about 300 psi (2.0684 × 10⁶ Pa).

15. Process according to Claim 14, characterised in that the pressure is between about 50 psi (3.4473 × 10⁵ Pa) and about 280 psi (1.9305 × 10⁶ Pa).

16. Process according to Claim 12, characterised in that the period is between about 30 minutes and about 10 hours.

17. Process according to Claim 16, characterised in that the period is between about 3 hours and about 6 hours.

18. Process according to Claim 12, characterised in that the immersion tales place at a temperature below about 95°C.

19. Process according to Claim 18, characterised in that the immersion tales place at ambient temperature.

20. Process according to Claim 19, characterised in that the immersion tales place between about 20°C and about 30°C.

21. Process according to one of Claims 1 to 20, characterised in that it leads to a composition comprising wood or wood derivatives and lanthanides or lanthanide derivatives, in which composition the lanthanide or the lanthanide derivative, expressed as lanthanide oxide represents between about 0.1% and about 5% by weight of the composition.

22. Process according to Claim 21, characterised in that the lanthanide derivative represents between about 0.10% and about 2.0% by weight of the composition.
